# FASCICULE DE BREVET EUROPEEN

(11) **EP 1 999 287 B1**
(45) Date de publication et mention de la délivrance du brevet: **19.08.2009**
(21) Numéro de dépôt: 07719191.4
(22) Date de dépôt: 13.03.2007
(51) Int. Cl.: C23C 2/02

(54) **PROCEDE DE RECUIT ET DE PREPARATION EN CONTINU D'UNE BANDE D'ACIER A HAUTE RESISTANCE EN VUE DE SA GALVANISATION AU TREMPE**
VERFAHREN ZUM KONTINUIERLICHEN GLÜHEN UND VORBEREITEN EINES BANDS AUS HOCHFESTEM STAHL ZUM ZWECK DER FEUERVERZINKUNG DES BANDS
METHOD FOR CONTINUOUSLY ANNEALING AND PREPARING STRIP OF HIGH-STRENGTH STEEL FOR THE PURPOSE OF HOT-DIP GALVANIZING IT

(30) Priorité: 29.03.2006 BE 200600201
(43) Date de publication de la demande: 10.12.2008
(73) Titulaire: CENTRE DE RECHERCHES METALLURGIQUES asbl - CENTRUM VOOR RESEARCH IN DE METALLURGIE vzw, B-1200 BRUXELLES (BE)
(72) Inventeur: BORDIGNON, Michel, B-4140 Sprimont (BE); VANDEN EYNDE, Xavier, B-4261 Latinne (BE)
(74) Mandataire: pronovem
(86) Numéro de dépôt international: PCT/BE2007/000026
(87) Numéro de publication internationale: WO 2007/109865

(56) Documents cités:
- BE-A3- 1 014 997
- JP-A- 7 034 210
- US-A- 3 925 579

## Description

### Objet de l'invention

La présente invention se rapporte à un nouveau procédé de recuit et préparation en continu d'une bande en acier à haute résistance en vue de son revêtement au trempé à chaud dans un bain de métal liquide, de préférence une galvanisation ou un traitement dit de « galvannealing ».

Le domaine technique considéré ici est celui de la galvanisation par défilement continu, dans un bain de revêtement composé de zinc ou d'alliage de zinc, de bandes d'aciers fortement chargés en éléments d'alliage, plus particulièrement d'aciers HSS (*high strength steels*). Ces aciers spéciaux réputés difficiles à galvaniser sont par exemple des aciers pouvant contenir des teneurs en éléments d'alliage (aluminium, manganèse, silicium, chrome, etc.) allant jusqu'à 2 % ou au-delà, des aciers inoxydables, « dual phase », TRIP, TWIP (jusqu' à 25 % Mn et 3 % Al), etc. Ces bandes d'acier sont en général destinées à une découpe et mise en forme ultérieure par emboutissage, pliage, etc., en vue d'applications par exemple dans le secteur de l'automobile ou de la construction.

### Etat de la technique

Il est bien connu que certains aciers ne répondent pas bien à la galvanisation ou au traitement de galvannealing, compte tenu de leur réactivité superficielle spécifique. Le pouvoir de galvanisation dépend essentiellement de la bonne élimination des résidus d'huile de laminage et de la prévention d'une oxydation superficielle excessive avant immersion dans le bain de métal liquide. Ainsi, un manque de mouillabilité du zinc liquide sur des nuances d'aciers fortement chargées en éléments d'alliage peut être rencontré au cours du procédé de galvanisation en continu. Cette diminution de mouillage du zinc s'explique par la présence d'une couche d'oxydes sélectifs dans la couche externe de la surface de la bande (« extrême surface »). Ces oxydes sélectifs sont créés par la ségrégation des éléments d'alliage et leur oxydation par la vapeur d'eau, au cours du recuit continu précédent l'immersion dans le bain de zinc. La vapeur d'eau est générée à cet endroit par la réduction de l'oxyde de fer, toujours présent sur la tôle laminée à froid, par l'hydrogène contenu dans l'atmosphère des fours de recuit.

Dès lors, on a cherché à supprimer l'oxydation sélective en mode externe ou à la faire migrer à l'intérieur de l'acier, à 1 ou 2 µm sous la couche externe de la surface, pour permettre de présenter au zinc liquide une couche de fer métallique pratiquement pur, indépendamment de la composition d'alliage et favorisant l'accrochage du revêtement de zinc ou d'alliage de zinc. Ce résultat peut être obtenu par différents procédés :
- augmentation du point de rosée pendant le maintien à haute température (par exemple JP-A-2005/068493), de manière à faire basculer l'oxydation sélective des éléments d'alliage du mode externe au mode interne ;
- oxydation totale du fer pendant l'étape de chauffe, en augmentant par exemple le rapport air/gaz combustible dans les brûleurs du four à flammes directes, puis réduction en fer métallique pendant le maintien à haute température par l'hydrogène (par exemple JP-A-2005/023348, JP-A-07 034210, etc.) ou réduction par le carbone libre de l'acier qui diffuse, le cas échéant, au travers de la couche d'oxyde et échange de l'oxygène à la surface de celle-ci (voir par exemple BE-A-1 014 997) ;
- pré-dépôt de fer ou de nickel (par exemple JP-A-04 280925, JP-A-2005/105399).

Ces procédés imposent généralement de travailler en atmosphère réductrice pour l'acier pendant la phase de maintien à haute température, nécessitant un bas point de rosée et une teneur élevée en hydrogène (jusqu'à 75 % du gaz d'atmosphère) qui est un gaz coûteux. Ils permettent tous d'améliorer la « galvanisabilité » des aciers de haute résistance avec une efficacité significative mais cependant insuffisante, surtout dans le cas de certains aciers contenant par exemple des teneurs importantes en silicium (environ 1,5 % en poids). Par ailleurs, les procédés nécessitant un pré-dépôt présentent des coûts très élevés.

Selon un exemple de procédé déjà connu dans l'état de l'art, une installation de recuit et préparation d'une bande d'acier pour la galvanisation comprend typiquement, dans le sens de progression de la bande :
- une première section de (pré)chauffage assurant le chauffage de la bande jusqu'à une température permettant la formation d'un film d'oxyde d'épaisseur adéquate (environ 50 nanomètres) pour sa réduction ultérieure ; cette section se trouve sous une atmosphère rendue oxydante par adjonction d'air ou d'oxygène, par exemple sous la forme d'un mélange air/gaz combustible dans le cas d'un four à flamme directe ou d'air seul dans le cas d'un four radiant ;
- une deuxième section de recuit, séparée de la section de chauffage par un sas conventionnel, où la bande est maintenue à la haute température de recuit et qui se trouve sous une atmosphère inerte en surpression, pour y empêcher l'entrée des gaz de la section de chauffe ;
- une troisième section de réduction, également séparée de la deuxième section par un sas conventionnel, sous une atmosphère en légère dépression par rapport à celle-ci mais en légère surpression par rapport à l'ambiante ; cette section est destinée à terminer le cycle de recuit (fin de la période de maintien), à refroidir la bande et éventuellement à effectuer un survieillissement avant de la transférer dans le bain de métal liquide via une trompe d'immersion ; dans cette zone, la couche d'oxyde créée dans la première section est idéalement réduite complètement par une atmosphère hydrogène/gaz inerte à très bas point de rosée.

Bien entendu, on connaît aussi des fours de recuit plus simples ou plus complexes, comprenant typiquement entre une et quatre sections distinctes, pour réaliser les fonctions respectives de (pré-)chauffe, maintien, refroidissement, survieillissement, etc.

### Buts de l'invention

La présente invention vise à fournir une solution qui permette de s'affranchir des inconvénients de l'état de la technique.

En particulier, l'invention vise à fournir un procédé de recuit et préparation en vue d'une galvanisation d'aciers de haute résistance qui soit plus économique, cette dernière étant effectuée avec ou sans traitement thermique d'accompagnement de type galvannealing.

L'invention a encore pour but de permettre une préparation d'aciers de haute résistance pour la galvanisation, qui soient exempts de défauts de fragilité.

En particulier, l'invention a pour but de fournir un procédé de recuit sous atmosphère confinée exempte d'hydrogène ajouté.

Un but complémentaire de l'invention est d'empêcher l'oxydation sélective d'éléments d'alliage dans la couche la plus externe de la surface de la bande au cours de l'étape d'oxydation totale lors du recuit continu précédent le refroidissement et l'immersion dans le bain de zinc.

### Principaux éléments caractéristiques de l'invention

La présente invention se rapporte à un procédé de recuit et de préparation en continu d'une bande en acier de haute résistance, en vue de son revêtement au trempé à chaud dans un bain de métal liquide, selon lequel on traite ladite bande d'acier dans au moins deux sections, comprenant successivement, si l'on considère le sens de progression de la bande :
- une section dite de chauffe et de maintien, dans laquelle est réalisé un chauffage de la bande suivi d'un maintien à une température donnée de recuit sous une atmosphère oxydante comprenant un mélange air (ou oxygène)/gaz non oxydant ou inerte, en vue de former sur la surface de la bande un fin film d'oxyde dont l'épaisseur, comprise de préférence entre 0,02 et 0,2 µm, est contrôlée, ledit chauffage de la bande étant effectué soit par flamme directe, soit par rayonnement ;
- une section dite de refroidissement et de transfert, dans laquelle, avant son transfert au bain de revêtement, la bande recuite au moins est refroidie et subit une réduction complète en fer métallique de l'oxyde de fer présent dans la couche d'oxyde formée dans la section de chauffe et de maintien, sous une atmosphère réductrice comprenant un mélange à basse teneur en hydrogène et gaz inerte, les deux dites sections étant séparées l'une de l'autre par un sas conventionnel ;
**caractérisé en ce qu**'on sépare au moins partiellement l'atmosphère oxydante de l'atmosphère réductrice, en ce qu'on maintient une teneur en oxygène contrôlée dans la section de chauffe et de maintien entre 50 et 1000 ppm et en ce qu'on maintient une teneur en hydrogène contrôlée dans la section de refroidissement et transfert à une valeur inférieure à 4 % et de préférence inférieure à 0,5 %.

Il faut entendre par réduction complète de l'oxyde de fer, une réduction de celui-ci à au moins 98 %.

Avantageusement, on maintient la teneur en oxygène contrôlée dans la section de chauffe et de maintien entre 50 et 400 ppm.

Selon une première modalité préférée de réalisation de l'invention, la séparation de l'atmosphère oxydante de l'atmosphère réductrice est réalisée par une surpression de l'atmosphère oxydante, pour que l'oxygène entraîné par la bande dans la zone de refroidissement et transfert à travers le sas, suite à cette surpression, réagisse complètement avec l'hydrogène contenu dans l'atmosphère de refroidissement en formant de la vapeur d'eau.

Selon une deuxième modalité préférée de réalisation de l'invention, on laisse réagir l'hydrogène, présent dans la section de refroidissement et transfert, entraîné dans le flux gazeux chaud dirigé vers l'amont, avec l'oxygène provenant de la section de chauffe et de maintien pour former de la vapeur d'eau. Dans ce cas, la section de refroidissement et transfert est maintenue en surpression par rapport à la section de chauffe et maintien. Comme le gaz en surpression ne peut s'échapper vers le bain de métal liquide, il remonte en effet vers la zone de chauffe et maintien.

Selon l'invention, le contrôle du contenu en oxygène de la couche d'oxyde formée dans.la section de chauffe et de maintien est obtenu soit par modification du mélange gazeux contenant de l'air comburant alimentant des moyens de chauffage par flamme directe, soit par injection contrôlée du mélange air (ou oxygène)/gaz inerte dans le cas d'un chauffage par rayonnement ou induction.

De préférence, le gaz non oxydant ou inerte est l'azote ou l'argon.

Avantageusement, le métal liquide est le zinc ou un de ses alliages.

Toujours avantageusement, la zone de chauffe et maintien est dépourvue d'atmosphère réductrice.

De préférence, le procédé de revêtement au trempé à chaud est une galvanisation ou un traitement de galvannealing.

Toujours selon l'invention, l'atmosphère tant dans la section de chauffe et de maintien que dans la section de refroidissement et de transfert a un point de rosée inférieur ou égal à -10°C, de préférence à -20°C.

Selon une modalité opérationnelle préférée, l'on chauffe la bande à une température comprise entre 650°C et 1200°C, en ce compris la température de maintien.

Selon une autre modalité opérationnelle préférée, l'on refroidit ensuite la bande jusqu'à une température supérieure à 450°C, avec une vitesse de refroidissement comprise entre 10 et 100°C/s.

### Description d'une forme d'exécution préférée de l'invention

Un procédé économique, proposé selon l'invention, vise à réaliser l'étape de recuit préparatoire à la galvanisation, sans ajout d'hydrogène, gaz qui est dix fois plus cher qu'un gaz plus commun tel que l'azote et qui est cause en outre de graves défauts de fragilité des aciers de résistance.

L'invention vise à obtenir une galvanisation parfaite pour toutes les nuances d'acier de résistance. Pour éviter l'oxydation des éléments d'alliage en extrême surface, il est proposé d'injecter un mélange air/azote dans le four pendant tout le cycle de (pré-) chauffage et de maintien de la tôle à haute température.

Ce procédé ne nécessite donc pas de séparation d'atmosphère dans toute la partie chauffe/maintien comme cela est le cas dans d'autres procédés (par exemple JP-A-2003/342645) où des zones réactives en dépression sont incluses au niveau de cette partie du four.

L'oxygène contenu dans le mélange air/azote aura pour effet de créer dans la section de recuit deux réactions simultanées et compétitives :
- l'oxydation du fer par l'oxygène en extrême surface avec croissance de l'oxyde de fer par diffusion de fer en surface. Ainsi, tant qu'une fine couche d'oxyde de fer subsiste en surface de la tôle, les éléments d'alliage, à l'exception du manganèse, sont bloqués à l'interface acier/oxyde de fer ;
- la réduction subséquente de l'oxyde de fer par diffusion du carbone libre vers l'interface acier/oxyde de fer.

Les éléments d'alliage participent également à la réduction de l'oxyde de fer lorsqu'ils migrent à l'interface acier/oxyde de fer.

L'atmosphère air/azote de la partie chauffe/maintien devra toutefois être séparée et partiellement isolée de l'atmosphère non oxydante des étapes de refroidissement et de transfert de la bande jusque dans le bain de zinc. Pour ce faire, l'atmosphère oxydante sera, de préférence, maintenue en surpression par rapport à l'atmosphère non oxydante de telle manière que l'oxygène entraîné par la tôle réagisse complètement avec l'hydrogène contenu dans l'atmosphère de la section de refroidissement.

Dans une telle configuration, un acier contenant entre autres 1,2 % d'aluminium sera par exemple chauffé et recuit jusqu'à une température de 800°C dans une atmosphère contenant 100 ppm d'oxygène dans de l'azote. A la fin du maintien qui dure une minute, la tôle est refroidie jusqu'à 500°C à une vitesse de 50°C/s dans une atmosphère contenant 4 % d'hydrogène et 0,1 % de vapeur d'eau, ce qui correspond à un point de rosée de -20°C. Cette tôle est ensuite introduite à la température de 470°C dans un bain de zinc, contenant 0, 2 % d'aluminium, qui est maintenu à 460°C. Après une immersion de 3 secondes, le revêtement est essoré de manière à garder une couche de zinc de 8 µm. Un tel dépôt de zinc est alors parfaitement mouillant et présente des qualités d'adhérence comparables à celle obtenue pour un acier à bas carbone ordinaire.

Pour citer un autre exemple, le même procédé pourra être appliqué sur un acier contenant entre autres 1,5 % de silicium. Dans ce cas toutefois, il faudra augmenter la teneur en oxygène pendant d'étape de chauffe /maintien à 300 ppm pour obtenir un résultat comparable. Cette augmentation de la teneur en oxygène est nécessaire car le silicium freine la diffusion du fer en assurant une barrière d'oxyde de silicium à l'interface acier / oxyde de fer.

Une autre manière de procéder est de laisser le flux habituel s'établir depuis le bain de zinc vers la section de chauffe et de laisser la très faible teneur en hydrogène (<0,5 %), contenue dans la section de transfert/refroidissement, réagir avec l'oxygène de la partie chauffe/maintien pour former de la vapeur d'eau. Un apport supplémentaire en oxygène, à la sortie de la section de maintien, pourra être fait pour neutraliser l'entrée d'hydrogène, les teneurs mises en oeuvre étant toujours situées très loin du domaine dangereux, c'est-à-dire explosif (4 % H₂ dans l'air).

Une teneur élevée en hydrogène n'est en effet pas nécessaire dans la section de refroidissement car le carbone de l'acier sera suffisant pour réduire la fine couche d'oxyde de fer créée dans la partie chauffe/maintien et le fer métallique ainsi préparé assurera une bonne mouillabilité par le zinc lors de l'immersion de la tôle dans le bain.

Pour être efficace, ce procédé devra prévoir de contrôler la teneur en oxygène dans le four à l'intérieur de l'intervalle compris entre 50 et 1000 ppm. En effet une teneur trop faible ne permettra pas de réaliser une couche d'oxyde de fer suffisamment étanche à la diffusion des éléments d'alliage vers l'extrême surface et une teneur trop élevée en oxygène produira une couche d'oxyde de fer trop épaisse, qui ne pourra pas être réduite au cours des étapes de refroidissement et de transfert vers le bain de zinc. Cette teneur en oxygène sera de préférence située dans une fourchette de 50 à 400 ppm.

L'invention présente un certain nombre d'avantages, dont notamment le fait :
- qu'on procède à un ajout d'hydrogène beaucoup plus faible que dans l'état de la technique, voire nul, dans la zone de chauffe-maintien, ce qui constitue une importante économie d'exploitation et garantit l'obtention d'acier de haute résistance présentant moins de défauts de fragilité ;
- qu'on ne sépare plus la section de chauffe de la section de maintien à la température de recuit, ce qui permet d'économiser un sas ainsi que d'éviter éventuellement un dédoublement des équipements de contrôle de l'atmosphère gazeuse ;
- que ce procédé est beaucoup plus efficace que les procédés connus dans l'état dé la technique, du point de vue de l'adhérence du revêtement ou de la mouillabilité de la bande ;
- que l'atmosphère gazeuse utilisée est moins fragilisante pour l'équipement (par exemple les tubes radiants), notamment suite à la réduction de la teneur de celle-ci en hydrogène.

## Revendications

1. Procédé de recuit et de préparation en continu d'une bande en acier de haute résistance, en vue de son revêtement au trempé à chaud dans un bain de métal liquide, selon lequel on traite ladite bande d'acier dans au moins deux sections, comprenant successivement, si l'on considère le sens de progression de la bande :
- une section dite de chauffe et de maintien, dans laquelle est réalisé un chauffage de la bande suivi d'un maintien à une température donnée de recuit sous une atmosphère oxydante comprenant un mélange air (ou oxygène)/gaz non oxydant ou inerte, en vue de former sur la surface de la bande un fin film d'oxyde dont l'épaisseur, comprise de préférence entre 0,02 et 0,2 µm, est contrôlée, ledit chauffage de la bande étant effectué soit par flamme directe, soit par rayonnement ;
- une section dite de refroidissement et de transfert, dans laquelle, avant son transfert au bain de revêtement, la bande recuite au moins est refroidie et subit une réduction complète en fer métallique de l'oxyde de fer présent dans la couche d'oxyde formée dans la section de chauffe et de maintien, sous une atmosphère réductrice comprenant un mélange à basse teneur en hydrogène et gaz inerte, les deux dites sections étant séparées l'une de l'autre par un sas conventionnel ;
**caractérisé en ce qu'**on sépare au moins partiellement l'atmosphère oxydante de l'atmosphère réductrice, **en ce qu'**on maintient une teneur en oxygène contrôlée dans la section de chauffe et de maintien entre 50 et 1000 ppm et **en ce qu'**on maintient une teneur en hydrogène contrôlée dans la section de refroidissement et transfert à une valeur inférieure à 4 % et de préférence inférieure à 0,5 %.

2. Procédé selon la revendication 1, **caractérisé en ce qu'**on maintient la teneur en oxygène contrôlée dans la section de chauffe et de maintien entre 50 et 400 ppm.

3. Procédé selon la revendication 1 ou 2, **caractérisé en ce que** la séparation de l'atmosphère oxydante de l'atmosphère réductrice est réalisée par une surpression de l'atmosphère oxydante, pour que l'oxygène entraîné par la bande à travers le sas réagisse complètement avec l'hydrogène contenu dans l'atmosphère de refroidissement en formant de la vapeur d'eau.

4. Procédé selon la revendication 1 ou 2, **caractérisé en ce qu'**on laisse réagir l'hydrogène, présent dans la section de refroidissement et transfert qui est en surpression par rapport à la section de chauffe et de maintien, entraîné dans le flux gazeux chaud dirigé vers l'amont, avec l'oxygène provenant de la section de chauffe et de maintien pour former de la vapeur d'eau.

5. Procédé selon l'une quelconque des revendications précédentes, **caractérisé en ce que** le contrôle du contenu en oxygène de la couche d'oxyde formée dans la section de chauffe et de maintien est obtenu soit par modification du mélange gazeux contenant de l'air comburant alimentant des moyens de chauffage par flamme directe, soit par injection contrôlée du mélange air (ou oxygène)/gaz inerte dans le cas d'un chauffage par rayonnement ou induction.

6. Procédé selon l'une quelconque des revendications précédentes, **caractérisé en ce que** le gaz non oxydant ou inerte est l'azote ou l'argon.

7. Procédé selon l'une quelconque des revendications précédentes, **caractérisé en ce que** le métal liquide est le zinc ou un de ses alliages.

8. Procédé selon la revendication 1, **caractérisé en ce que** la zone de chauffe et maintien est dépourvue d'atmosphère réductrice.

9. Procédé selon la revendication 1, **caractérisé en ce que** le procédé de revêtement au trempé à chaud est une galvanisation ou un traitement de galvannealing.

10. Procédé selon l'une quelconque des revendications précédentes, **caractérisé en ce que** l'atmosphère dans la section de chauffe et de maintien et dans la section de refroidissement et de transfert a un point de rosée inférieur ou égal à -10°C, de préférence à - 20°C.

11. Procédé selon l'une quelconque des revendications précédentes, **caractérisé en ce que** l'on chauffe la bande à une température comprise entre 650°C et 1200°C, en ce compris la température de maintien.

12. Procédé selon la revendication 1, **caractérisé en ce que** l'on refroidit ensuite la bande jusqu'à une température supérieure à 450°C, avec une vitesse de refroidissement comprise entre 10 et 100°C/s.

## Claims

1. Method for continuously annealing and preparing a strip of high-strength steel in order to coat it by hot dipping in a bath of molten metal, according to which said steel strip is treated in at least two sections, comprising successively, if considered in the flow direction of the strip:
- a "heating and temperature-maintenance" section, in which the strip is heated, then maintained at a given annealing temperature under oxidising atmosphere with an air (or oxygen)/non-oxidising or inert gas mixture, in order to form a thin oxide film on the surface of the strip, whose thickness, preferably between 0.02 and 0.2 µm, is controlled, said heating of the strip being achieved either by direct flame or by radiation;
- a "cooling and transfer" section in which, before it is transferred to the coating bath, the annealed strip is at least cooled and undergoes complete reduction to metallic iron from the iron oxide present in the oxide layer formed in the heating and temperature-maintenance section, under reducing atmosphere with a mixture of low level of hydrogen and inert gas, both said sections being separated from each other by a conventional airlock;
wherein the oxidising atmosphere is at least partially separated from the reducing atmosphere, wherein a controlled oxygen level is maintained between 50 and 1,000 ppm in the heating and temperature-maintenance section and wherein a controlled hydrogen level is maintained in the cooling and transfer section at a value lower than 4% and preferably lower than 0.5%.

2. Method as in Claim 1, wherein the controlled oxygen level in the heating and temperature-maintenance section is maintained between 50 and 400 ppm.

3. Method as in Claim 1 or 2, wherein the oxidising atmosphere is separated from the reducing atmosphere by over-pressurising the oxidising atmosphere so that the oxygen introduced by the strip through the airlock completely reacts with the hydrogen of the cooling atmosphere by forming water steam.

4. Method as in Claim 1 or 2, wherein the hydrogen present in the cooling and transfer section, which is at a pressure higher than the heating and temperature-maintenance section and which is introduced into the gaseous flow directed upstream, is allowed to react with the oxygen coming from the heating and temperature-maintenance section so as to form water steam.

5. Method as in any of the above claims, wherein the control of the oxygen content of the oxide layer formed in the heating and temperature-maintenance section is achieved either by modifying the gaseous mixture with combustion air feeding the direct-flame heating means, or by the controlled injection of the air (or oxygen/inert gas mixture in the case of radiation or induction heating.

6. Method as in any of the above claims, wherein the non-oxidising or inert gas is nitrogen or argon.

7. Method as in any of the above claims, wherein the molten metal is zinc or one of its alloys.

8. Method as in Claim 1, wherein the heating and temperature-maintenance zone is free of any reducing atmosphere.

9. Method as in Claim 1, wherein the hot-dip coating method is galvanisation or a galvannealing treatment.

10. Method as in any of the above claims, wherein the atmosphere in the heating and temperature-maintenance section and in the cooling and transfer section has a dewpoint lower than or equal to -10°C and preferably to - 20°C.

11. Method as in any of the above clams, wherein the strip is heated up to a temperature between 650°C and 1,200°C, which includes the maintenance temperature.

12. Method as in Claim 1, wherein the strip is then cooled to a temperature higher than 450°C at a cooling speed between 10 and 100°C/s.

## Patentansprüche

1. Verfahren für das Ausglühen und die kontinuierliche Vorbereitung eines hochfesten Stahlbandes im Hinblick auf seine Beschichtung durch Heißgalvanisierung in einem Bad mit Flüssigmetall nachdem man das besagte Stahlband in mindestens zwei Abschnitten behandelt, das, wenn man die Fortschrittsrichtung des Sandes berücksichtigt, nachfolgende auf einander folgende Schritte umfasst:
- einen sog. Abschnitt zur Erwärmung und Temperaturbewahrung, bei dem eine Erwärmung des Bandes mit einer Aufrechterhaltung einer gegebenen Temperatur für das Ausglühen unter einer zur Oxydation neigenden Umgebung erfolgt, welche ein nicht oxydierendes oder inertes Luft-/Gas-Gemisch (bzw. Sauerstoff-/Gas-Gemisch) enthält, um auf der Oberfläche des Bandes eine Oxydschicht zu bilden, deren Dicke vorzugweise zwischen 0,02 und 0,2 µm liegt und kontrolliert wird; das besagte Erwärmen des Bandes erfolgt entweder über eine direkte Flamme oder über Wärmestrahlung.
- einen sog. Abschnitt zur Abkühlung und für den Transport, in dem das ausgeglühte Band vor seiner Weiterleitung zum Beschichtungsbad mindestens abgekühlt und einer vollständigen Reduzierung zum Eisenmetall vom Eisenoxyd, das in der Oxydschicht, welche im Abschnitt zur Erwärmung und Temperaturbewahrung gebildet wird, unterworfen wird; dies erfolgt in einer reduzierenden Umgebung, die ein Gemisch mit einem niedrigen Gehalt an Wasserstoff und inertem Gas enthält, wobei die beiden Abschnitte voneinander durch eine herkömmliche Luftschleuse getrennt werden und **dadurch gekennzeichnet, dass** zumindest teilweise die zur Oxydation neigende und die reduzierende Umgebung voneinander getrennt werden, in dem man einen kontrollierten Sauerstoffgehalt im Abschnitt zur Erwärmung und zur Temperaturbewahrung von zwischen 50 und 1000 ppm bewahrt und indem man einen kontrollierten Wasserstoffgehalt im Abschnitt zur Abkühlung und zur Weiterleitung mit einem Wert von weniger als 4% und vorzugsweise von weniger als 0,5 % hält.

2. Verfahren gemäß Anspruch 1, **dadurch gekennzeichnet, dass** man im Abschnitt zur Erwärmung und Temperaturbewahrung einen kontrollierten Sauerstoffgehalt von zwischen 50 und 400 ppm bewahrt.

3. Verfahren gemäß Anspruch 1 bzw. 2, **dadurch gekennzeichnet, dass** die Abtrennung der oxydierenden Umgebung von der reduzierenden Umgebung durch einen Überdruck der oxydierenden Umgebung erreicht wird, damit der durch das Band durch die Luftschleuse mit hereingezogene Sauerstoff vollständig mit dem in der Umgebung zur Abkühlung enthaltenen Wasserstoff durch Bildung von Wasserdampf reagiert.

4. Verfahren gemäß Anspruch 1 bzw. 2, **dadurch gekennzeichnet, dass** man den Wasserstoff, der im mit einem Überdruck im Vergleich zum Abschnitt zur Erwärmung und zur Temperaturbewahrung versehenen Abschnitt zur Abkühlung und Weiterleitung vorhanden ist und der durch den nach vorne gerichteten Heißgasstrom hereingezogen wird, mit dem aus dem Bereich zur Erwärmung und Temperaturbewahrung stammenden Sauerstoff reagieren lässt, um Wasserdampf zu bilden.

5. Verfahren gemäß irgendeinem der vorherigen Ansprüche, **dadurch gekennzeichnet, dass** die Steuerung des Sauerstoffgehalts der im Abschnitt zur Erwärmung und Temperaturbewahrung gebildeten Oxydschicht entweder durch Modifizierung des Gasgemisches, das die Erwärmungsvorrichtungen in Form einer direkten Flamme versorgt, bzw. durch kontrollierte Einspritzung des Luft-(bzw. Sauerstoff-) / Inertgas-Gemisches für den Fall einer Erwärmung durch Strahlung oder Induktion erhalten wird.

6. Verfahren gemäß irgendeinem der vorherigen Ansprüche, **dadurch gekennzeichnet, dass** es sich bei dem nicht-oxydierenden bzw. inertem Gas um Stickstoff oder Argon handelt.

7. Verfahren gemäß irgendeinem der vorherigen Ansprüche, **dadurch gekennzeichnet, dass** es sich bei dem Flüssigmetall um Zink oder eine seiner Legierungen handelt.

8. Verfahren gemäß Anspruch 1, **dadurch gekennzeichnet, dass** im Bereich zur Erwärmung und Temperaturbewahrung keine reduzierende Umgebung vorliegt.

9. Verfahren gemäß Anspruch 1, **dadurch gekennzeichnet, dass** es sich bei dem Verfahren zur Beschichtung durch Eintauchen im warmen Zustand um eine Galvanisierung bzw. eine Galvannealing-Behandlung handelt.

10. Verfahren gemäß einem der vorherigen Ansprüche, **dadurch gekenntzeichnet, dass** die Umgebung im Abschnitt zur Erwärmung und Temperaturbewahrung sowie im Abschnitt zur Abkühlung und zur Weiterleitung über einen Taupunkt von weniger oder gleich -10°C, vorzugsweise von - 20°C verfügt.

11. Verfahren gemäß irgendeinem der vorherigen Ansprüche, **dadurch gekennzeichnet, dass** das Band auf eine Temperatur von zwischen 650°C und 1200°C erwärmt wird, wobei die bewahrte Temperatur mit eingeschlossen wird.

12. Verfahren gemäß dem Anspruch 1, **dadurch gekennzeichnet, dass** das Band anschließend bis auf eine Temperatur von mehr als 450°C mit einer Abkühlungsgeschwindigkeit von zwischen 10 und 100°C/Sek. abgekühlt wird.
